# EUROPÄISCHE PATENTSCHRIFT

(11) **EP 4 388 139 B1**
(45) Veröffentlichungstag und Bekanntmachung des Hinweises auf die Patenterteilung: **13.08.2025**
(21) Anmeldenummer: 21777301.9
(22) Anmeldetag: 13.09.2021
(51) Int. Cl.: C21B 3/04, C22B 7/04, C22B 3/22, C22B 3/44

(54) **VERFAHREN ZUM BEHANDELN VON STAHLWERKSSCHLACKE**
METHOD FOR TREATING STEEL MILL SLAG
PROCÉDÉ POUR LE TRAITEMENT DE LAITIER D'ACIÉRIE

(43) Veröffentlichungstag der Anmeldung: 26.06.2024
(73) Patentinhaber: OLIMENT ® GmbH, 04571 Rötha OT Espenhain (DE)
(72) Erfinder: BELLMANN, Günther, 04207 Leipzig (DE)
(74) Vertreter: Wunderlich & Heim Patentanwälte PartG mbB
(86) Internationale Anmeldenummer: PCT/EP2021/075059
(87) Internationale Veröffentlichungsnummer: WO 2023/036441

(56) Entgegenhaltungen:
- JP-A- H05 163 047
- US-A1- 2005 036 932
- US-A1- 2012 121 488

## Beschreibung

Die Erfindung betrifft ein Verfahren zum Behandeln von Stahlwerksschlacke.

Bei der Herstellung von Roheisen und Stahl entstehen verschiedene Nebenprodukte. Diese haben unterschiedliche Qualitäten und daraus ergeben sich verschiedene Nutzungsmöglichkeiten. Bei der Produktion von Roheisen im Hochofen fällt Hochofenschlacke an. Diese wird in abgeschreckter und gemahlener Form als Hüttensand bezeichnet und als zusätzliche Hauptkomponente bei der Zementherstellung eingesetzt. Eine Eigenschaft des Hüttensandes sind sehr geringe Eisengehalte von deutlich unter 5%. Aus diesem Grund wird in der industriellen Praxis von einer Abtrennung der Eisenanteile aus dem Hüttensand abgesehen.

Bei der Weiterverarbeitung des Roheisens im Stahlwerk wird der Kohlenstoffanteil verringert und es ergeben sich hierbei weitere chemische Veränderungen. Um Nebenbestandteile wie SiO₂, Mangan oder Phosphor abzutrennen, wird bei der Stahlherstellung noch einmal, wie bei der Roheisenproduktion, Kalkstein zugegeben. Der Kalkstein besteht im Wesentlichen aus CaCO₃ und dissoziiert in CaO und CO₂. Das Kohlendioxid wird freigesetzt und trägt zu den CO₂-Emissionen der Stahlherstellung bei. Alternativ kann der Kalkstein auch vor der Zugabe zum Roheisen durch eine thermische Behandlung zu Branntkalk verarbeitet werden und der Branntkalk anstelle des Kalksteins dem Roheisen zugegeben werden. In diesem Fall entstehen die CO₂-Emissionen in einem vorgelagerten Prozess, können aber der Stahlherstellung zugerechnet werden. Im Folgenden wird nur der Fall der Kalksteinzugabe zum Roheisen betrachtet, aber die Darstellung schließt die Verwendung von Branntkalk anstelle von Kalkstein nach thermischer Vorbehandlung des Kalksteins ein. Das CaO aus der Zugabe von Kalkstein und/oder Branntkalk dient zur Bindung der Nebenbestandteile des Roheisens und bildet mit diesen und weiteren Zugaben die sogenannte Stahlwerksschlacke.

Die Stahlwerksschlacke kann von dem flüssigen Eisen beziehungsweise Stahl wie Hochofenschlacke aufgrund der Dichtedifferenz im flüssigen Zustand abgetrennt werden. Im Unterschied zur Hochofenschlacke enthält die Stahlwerksschlacke bedeutende Eisenanteile. Dabei liegt das Eisen in unterschiedlichen Oxidationsstufen und Verbindungen vor. Stahlwerksschlacke enthält in der Regel metallisches Eisen (Fe), Wüstit (Eisen(II)-oxid, FeO), Hämatit(Eisen(III)-oxid, Fe₂O₃), Magnetit (Eisen(II,III)-oxid, Fe₃O₄), Srebrodolskit (Ca₂Fe₂O₅, C₂F), Tetracalciumaluminatferrit (Brownmillerit, Ca₂(Al,Fe)₂O₅, C₄AF) und andere eisenhaltige Verbindungen. Weiterhin können in den Stahlwerksschlacken amorphe, eisenhaltige Bestandteile enthalten sein. Die genannten Verbindungen und alle anderen Phasen, die im Folgenden beschrieben werden, treten in der Regel nicht in chemisch reiner Form auf, sondern enthalten eine Vielzahl von chemischen Elementen als Verunreinigung in unterschiedlicher Konzentration. Der Gesamteisengehalt von Stahlwerksschlacke liegt bei etwa 30%, wenn der Eisengehalt unabhängig vom tatsächlichen Oxidationszustand der einzelnen Bestandteile als Fe₂O₃ angegeben wird. Ein Abtrennen derartig hoher Eisengehalte und die Rückführung des Eisens in den metallurgischen Prozess ist aus ökonomischer Sicht wünschenswert und kann zudem die Qualität eines aus Stahlwerksschlacke gewonnenen Produktes erhöhen. Bisher wird die Stahlwerksschlacke meist nur deponiert oder für untergeordnete Nutzungen wie dem Straßenbau eingesetzt.

Wünschenswert ist daher aus der Stahlwerksschlacke, die Eisenanteile rückgewinnen zu können. Dies sollte idealerweise sowohl bei noch flüssiger wie auch bei erkalteter und erstarrter Stahlwerksschlacke durchgeführt werden können.

Zu Stahlwerksschlacke werden unter anderen auch Konverterschlacke oder LD Schlacke gezählt, die als Schlacke im Rahmen des Linz-Donawitz-Verfahrens anfällt. Alternativ wird sie gerade im englischsprachigen Raum als BOF Schlacke (basic oxidation furnace) bezeichnet. Unter Stahlwerkschlacken fallen aber ebenfalls Elektroofenschlacken, welche auch als EOS bezeichnet werden, Edelstahlschlacken welche auch als EDS bezeichnet werden, sowie Sekundärmetallurgische Schlacke welche auch als SEKS bezeichnet werden. Stahlwerkschlacken haben eine durchschnittliche chemische Zusammensetzung, die sich je nach Stahlwerk unterscheidet, von etwa:40% CaO, 30% Fe₂O₃, 10% SiO₂, 5% MgO, 3% Al₂O₃, 3% MnO, sowie weitere Elemente oder Oxide mit geringerer Konzentration. Aus mineralogischer Sicht enthalten Stahlwerksschlacken in etwa: 20 bis 30% Belit, 15 bis 30% Srebrodolskit, etwa 10% Wüstit, bis 10% Freikalk, bis 5% Magnetit, bis 5% Alit, sowie weitere kristalline Verbindungen und bis 50% amorphe Bestandteile.

Der Erfindung liegt daher die **Aufgabe** zugrunde, ein Verfahren zum Behandeln von Stahlwerksschlacke anzugeben, mit dem ein Großteil des vorhandenen Eisens rückgewonnen werden kann.

Diese Aufgabe wird erfindungsgemäß durch ein Verfahren zum Behandeln von Stahlwerksschlacke mit den Merkmalen des Anspruchs 1 gelöst.

Weitere vorteilhafte Ausführen sind in den abhängigen Ansprüchen, der weiteren Beschreibung und in dem Ausführungsbeispiel angegeben.

Gemäß Anspruch 1 ist vorgesehen, dass beim erfindungsgemäßen Verfahren mehrere Schritte ausgeführt werden. Diese Schritte müssen nicht zwingend in der hier beschriebenen Reihenfolge durchgeführt werden.

Das erfindungsgemäße Verfahren weist den Schritt A) eines Bereitstellens von Stahlwerksschlacke auf, welche, wenn sie erstarrt ist, zumindest Eisen(II)-oxid (Wüstit) aufweist. Wenn erstarrte und keine noch flüssige Stahlwerksschlacke verwendet wird, soll sie so fein sein, dass sie eine spezifische Oberfläche nach BET von 0,1 m² /g, bevorzugt von 0,5 m² /g, insbesondere von 1,0 m²/g oder größer aufweist. Sie kann in fester Form oder noch geschmolzen aus einem vorherigen Prozess bereitgestellt werden. Das Eisen(II)-oxid liegt hierbei meist, wie die meisten anderen hier angeführten Stoffe nicht in chemischer Reinform sondern verunreinigt, beispielsweise mit Fremdionen oder verwachsen mit andere Inhalten, vor. Es kann beispielsweise mittels einer XRD Analyse nachgewiesen werden.

In einem Schritt B) wird die Stahlwerksschlacke bei einer Temperatur von mindestens 600° C, bevorzugt auf mindestens 800° C, insbesondere auf mindestens 1.000° C unter Zuführung von Oxidationsmitteln und Hilfsstoffen behandelt. Abhängig vom Zustand der Schlacke nach Schritt A) ist hierfür ein Erhitzen notwendig oder nicht.

Die Oxidationsmittel oxidieren das vorhandene Eisen(II)-oxid teilweise oder vollständig zu Eisen(III)-oxid und/oder Eisen(II,III)-oxid. Parallel dazu werden auch andere Verbindungen teilweise oder vollständig oxidiert. Ferner gehen die Hilfsstoffe eine Bindung mit in der Stahlwerksschlacke vorhandenem Kalzium ein. Dieses war vorher in Kalzium-Eisen-Verbindungen oder anderen Verbindungen gebunden und bei diesem Prozess wird wiederum Eisen(III)-oxid und/oder Eisen(II,III)-oxid freigesetzt. Weiterhin wird die Summe der in der behandelten Stahlwerksschlacke vorhandenen Anteile an Calciumsilikaten (Alit, Belit, Rankinit, Wollastonit), insbesondere von Belit, erhöht.

In einem weiteren Schritt C) kann Eisen(III)-oxid und/oder Eisen(II,III)-oxid aus der behandelten Stahlwerksschlacke abgetrennt werden.

Eisen(II)-oxid wird auch als FeO oder Wüstit bezeichnet und entsteht bei der Stahlerzeugung im Wesentlichen während dem Senken des Kohlenstoffanteils. Wüstit kann wie viele andere Phasen sehr hohe Fremdoxidkonzentrationen aufweisen. Eisen(III)-oxid wird auch als Fe₂O₃ und alternativ hierzu als Hämatit bezeichnet, welches die häufigste natürliche Modifikation von Eisen(III)-oxid ist. Eisen(III, II)-oxid wird auch als Fe₃O₄ bezeichnet und findet sich in Natur in Form von Magnetit.

Belit wird auch als Dicalziumsilikat bezeichnet wird und hat die chemische Formel 2CaO · SiO₂, die zementchemische Kurzschreibweise lautet C₂S.

Ein Grundgedanke der Erfindung kann darin gesehen werden, einen Weg vorzuschlagen, Eisen(II)-oxid in der Stahlwerksschlacke derart zu behandeln, in diesem Fall zu oxidieren, dass es zu Eisen(III)-oxid oxidiert. Die zugrunde liegende Reaktionsgleichung ist wie folgt:

(1) 2 FeO + ½ O₂→ Fe₂O₃

Anstelle von Fe₂O₃ kann auch Fe₃O₄ gebildet werden beziehungsweise eine Mischung aus Fe₂O₃ und Fe₃O₄.

(2) 3 FeO + ½ O₂→Fe₃O₄

Bei einer weiteren Oxidation von ebenfalls vorhandenem Eisen(II, III)-oxid liegt als Produkt ebenfalls Eisen(III)-oxid vor:

(3) 2 Fe₃O₄ + ½O₂↔3 Fe₂O₃

Das Behandeln beziehungsweise wenn notwendig Erwärmen der Stahlwerksschlacke bei einer Temperatur von mindestens 600° C, bevorzugt auf mindestens 800° C, insbesondere auf mindestens 1000° C hat sich hierbei als ausreichend herausgestellt. In diesem Zustand ist die Stahlwerksschlacke noch nicht geschmolzen, und es muss keine überflüssige Energie investiert werden, da die beschriebenen Prozesse auch bereits bei Temperaturen ab 600° C ablaufen. Als Oxidationsmittel kann hierbei in der einfachsten Ausführung Sauerstoff aus der Luft verwendet werden. Grundsätzlich sind jedoch auch andere Oxidationsmittel wie H₂O₂ und andere Peroxide, Ozon oder N₂O möglich, die zusätzlich zur Stahlwerksschlacke zugegeben werden.

Entsprechend der Erfindung werden zusätzlich Hilfsstoffe für eine weitere Reaktion der Stahlwerksschlacke zugegeben, um gebundenem Kalzium aus Kalzium-Eisen-Verbindungen, wie Srebrodolskit oder anderen Verbindungen einen Reaktionspartner anzubieten, so dass das Eisen freigesetzt wird. Die hierbei zugrunde liegende Reaktion lässt sich beispielsweise wie folgt beschreiben

(4) 2CaO·Fe₂O₃+SiO₂→2CaO·SiO₂+Fe₂O₃

oder in zementchemischer Kurznotation

C₂F+S→C₂S+F

Somit entstehen Eisen(III)-oxid beziehungsweise Eisen(II,III)-oxid und Belit, wobei die Produkte im weiteren Verfahren verarbeitet und getrennt werden können.

Entsprechend Schritt C) des erfindungsgemäßen Verfahren kann das in der so behandelten Stahlwerksschlacke enthaltene Eisen als Eisen(III)-oxid und/oder Eisen(II,III)-oxid abgetrennt werden, da das Eisen nicht mehr in Calcium-Eisen-Verbindungen oder anderen komplexen Verbindungen gebunden ist, sondern als eigenständige Phase wie Eisen(III)-oxid und/oder Eisen(II,III)-oxid im Gefüge vorliegt. Allerdings sind die Eisenoxidpartikel mit anderen Phasen wie Belit eng verwachsen.

Die Zugabe von Hilfsstoffen, wie SiO₂, und Oxidationsmitteln, wie Sauerstoff, kann auch im flüssigen Zustand erfolgen, solange die Schlacke noch nicht erstarrt ist, wenn diese in Schritt A) flüssig übergeben wird. Auf diesem Weg kann ebenfalls eine Eisenoxidbildung erreicht werden.

Nach der Erfindung ist im Schritt A) vorgesehen, dass die Stahlwerksschlacke in fester Form bereitgestellt wird und eine Feinheit aufweist, die einer spezifischen Oberfläche nach BET von 0,1 m²/g, bevorzugt von 0,5 m²/g, insbesondere von 1,0 m²/g oder größer entspricht. Die hierfür notwendige Zerkleinerung kann beispielsweise durch ein entsprechendes Mahlaggregat erfolgen. Ebenfalls ist es aber auch möglich, beispielsweise im Rahmen einer Granulation noch flüssige Stahlwerksschlacke zu granulieren und sie so in einer ausreichenden Feinheit zur Verfügung zu stellen.

Bevorzugt ist es ferner, wenn in einem Schritt D) die mindestens 600°C warme und behandelte Stahlwerksschlacke in einer reduzierenden Atmosphäre, insbesondere mittels Zugabe von Reduktionsmitteln, erhitzt wird, so dass sie wieder reduziert. Hierbei wird Eisen(III)-oxid zu Eisen(II,III)-oxid reduziert. Vorteilhafter Weise wird dieser Schritt nach Schritt B) und vor Schritt C) ausgeführt.

Die zugrunde liegende Reaktion wurde bereits zuvor unter (3) beschrieben.

Durch die Oxidation im Schritt B) wird, abhängig vom vorliegenden Oxidationsmittel und dessen Menge, das Eisen(II,III)-oxid auch zu Eisen(III)-oxid oxidiert. Sofern eine magnetische Abtrennung des Eisens aus der behandelten Stahlwerksschlacke gewünscht ist, bietet es sich an, das Eisen(III)-oxid vollständig oder so gut wie vollständig in Eisen(II,III)-oxid zu reduzieren, da dieses besser mittels einer Magnetabscheidung abgetrennt werden kann. Bevorzugt ist es hierbei, wenn die Reduktion ohne ein Abkühlen nach Schritt B) der behandelten Stahlwerksschlacke durchgeführt wird, um auf ein Erwärmen verzichten zu können. Die Reduktion kann in einer reduzierenden Atmosphäre, wie CO-haltiger Luft, durchgeführt werden. Es können aber auch zusätzlich oder alternativ Reduktionsmittel wie organische Brennstoffe, Fe oder FeO zugegeben werden. Die thermische Behandlung kann beispielsweise in einem elektrisch beheizten Drehrohrofen erfolgen, der im oberen Bereich eine oxidierende Atmosphäre für Schritt B) und im unteren Bereich eine reduzierende Atmosphäre für Schritt D) enthält.

Auf Schritt D) kann verzichtet werden, wenn in Schritt B) nur eine unvollständige Oxidation unter Bildung von Magnetit anstelle von Hämatit eintrat oder wenn eine Bildung von Magnetit nicht angestrebt wird.

Für eine weitere Verarbeitung, insbesondere zur Vorbereitung des Schrittes C), ist es bevorzugt, die warme, behandelte Stahlwerksschlacke nach dem optionalen Schritt D) oder direkt nach Schritt B) abzukühlen, zu verfestigen und auf eine Feinheit zu zerkleinern, die einer spezifische Oberfläche nach BET von 0,1 m²/g, bevorzugt von 0,5 m²/g, insbesondere von 1,0 m²/g oder größer entspricht. Dies kann beispielsweise durch eine Mühle, insbesondere eine Vertikalwerksmühle, erfolgen.

Grundsätzlich können verschiedene Abtrennmechanismen verwendet werden, um das Eisen(III)-oxid und/oder das Eisen(II,III)-oxid aus der behandelten Stahlwerksschlacke abzutrennen. Vorteilhafterweise kann die Trennung im Rahmen einer Magnetabscheidung basierend auf magnetischen Eigenschaften, einer Dichtetrennung oder mittels Flotation erfolgen. Bei der Dichtetrennung bietet sich beispielsweise an, diese zusammen mit der zuvor beschriebenen Zerkleinerung der behandelten Stahlwerksschlacke durchzuführen, da Verfahren bekannt sind, bei denen eine Dichtetrennung gleichzeitig mit einem Zerkleinerungsverfahren durchgeführt werden kann.

Für die Trennung kann das zu trennende Material auch in eine Suspension, insbesondere unter dem Einsatz von Wasser, überführt werden. Oft kann mit einer nassen Magnetabscheidung ein besseres und effizienteres Ergebnis als bei einer Trockenmagnetabscheidung erreicht werden.

Unter Flotation versteht man ein physikalisches, chemisches Trennverfahren für feinkörnige Feststoffe bei dem aufgrund unterschiedlicher Oberflächenbenetzbarkeit der Partikel eine Trennung stattfinden kann. Hierzu kann beispielsweise wiederum eine Suspension in Wasser vorliegen und in diese ein Gas eingeblasen werden. Abhängig von der Oberflächenbeschaffenheit der vorhandenen Partikel, können zugegebene Hilfsstoffe (Sammler) an der Oberfläche der Partikel adsorbieren und die eingetragenen Gasblasen temporär binden, wodurch die Partikel aufsteigen. Die Adsorption der Hilfsstoffe ist phasensensitiv und auf diesem Weg findet eine Trennung statt.

In der behandelten Stahlwerksschlacke liegen Belit sowie andere kalziumhaltige Verbindungen, wie Kalziumsilikate, vor, die oft mit dem Eisen(III)-oxid und/oder dem Eisen(II,III)-oxid verwachsen sind. Diese können zum einen durch die zuvor beschriebene Feinstzerkleinerung in einer Mühle aufgebrochen werden. Zum anderen als Alternative oder zusätzliche Möglichkeit ist in einem Schritt E), das Behandeln der behandelten Stahlwerksschlacke mit CO₂ vorgeschlagen, um Belit (2CaO ·SiO₂) und wenn vorhanden andere Kalziumsilikate wie Alit, Wollastonit und/oder Rankinit vollständig oder teilweise in Kalziumkarbonat (CaCO₃) und Siliciumdioxid (SiO₂) oder andere Reaktionsprodukte, wie beispielsweise Dolomit oder Magnesiumkarbonat, umzuwandeln. Auf diesem Weg kann die enge Verwachsung zwischen Eisenoxid und Belit weitgehend aufgehoben werden wodurch die Trennung erleichtert wird. Dieser Verfahrensschritt kann beispielsweise in einer Suspension ausgeführt werden, so dass der vorherige Schritt einer Trennung mittels Flotation mit diesem Schritt verbunden werden kann. Beim Versetzen der behandelten Stahlwerksschlacke mit einem CO₂-haltigen Gas wie z.B. Luft läuft hierbei folgende Reaktion ab:

(5) 2CaO·SiO₂ →2CO₂→2CaCO₃+SiO₂

Dabei entsteht in der Regel kein reines SiO₂, sondern ein SiO₂-reicher Reststoff.

Im Detail kann Schritt E) in einer wässrigen Suspension aus der behandelten, abgekühlten, verfestigten und zerkleinerten Stahlwerksschlacke durchgeführt werden. In diesem Fall kann einCO₂-haltiges Gas eingeblasen werden. Grundsätzlich sind jedoch auch andere Kontaktmöglichkeiten beziehungsweise Einbringungsmöglichkeiten des CO₂ möglich.

Bei dem Aufbrechen des Belits durch die chemische Reaktion nach Gleichung (5), werden gleichzeitig die mit ihm verwachsenen Eisen(III)-oxide und/oder Eisen(II,III)-oxide freigesetzt, so dass diese abgetrennt werden können.

Wie bereits beschrieben, kann in diesem Zusammenhang auch eine Abtrennung des CaCO₃,beispielsweise in Form von CaCO₃-reichem Material mit einem Anteil von mindestens 70 Masse%, bevorzugt mindestens 80 Masse%, noch bevorzugter mindestens 90 Masse% CaCO₃, mittels Flotation oder anderer Verfahren im Anschluss oder simultan zum Behandeln der behandelten Stahlwerksschlacke mit CO₂ durchgeführt werden. Grundsätzlich kann das Abtrennen eines bestimmten Materials im Rahmen der Erfindung auch derart erfolgen, dass durch parallele Prozesse anderer Materialien abgetrennt werden, so dass nur noch das gewünschte Material übrigbleibt.

Bevorzugt ist es, wenn das Gas, welches CO₂ aufweist aus der Stahlherstellung stammt. Dieses tritt bei der Stahlherstellung als Abfallprodukt, wie zuvor beschrieben, auf und verschlechtert die CO₂ Bilanz der Stahlherstellung. Durch den Einsatz im hier beschriebenen Verfahren, kann das CO₂ gebunden werden und tritt somit nicht in die Umwelt aus. Dies gilt in ähnlicher Weise, wenn Branntkalk für die Stahlerzeugung verwendet wird, sofern die Branntkalkherstellung in den Gesamtprozess einbezogen wird. Somit liegt eine deutlich bessere Umweltbilanz vor.

In diesem Zusammenhang kann das gewonnene CaCO₃-reiche Material wiederum der Stahlherstellung oder Roheisenproduktion zur weiteren Verwendung zugeführt werden. Wie bereits beschrieben, wird CaCO₃ in der Stahlherstellung verwendet, um Nebenbestandteile wie SiO₂ abzutrennen. Durch die Verwendung des rückgewonnenen CaCO₃ in der Stahlherstellung, reduziert sich der Verbrauch von Kalkstein, welcher im Wesentlichen aus CaCO₃ besteht, deutlich, wodurch wiederum die Kosten der Stahlherstellung reduziert werden können. Sowohl der CaCO₃-reiche Reststoff, als auch die ungetrennte Mischung aus CaCO₃ und SiO₂ kann auch der Zementherstellung als Rohmehlkomponente oder als zusätzliche Hauptkomponente zugeführt werden.

In ähnlicher Weise kann der gewonnene SiO₂-reiche Reststoff, beispielsweise mit einem Anteil von mindestens 70 Masse%, bevorzugt mindestens 80 Masse%, noch bevorzugter mindestens 90 Masse% SiO₂, weiterverwendet werden. Hierzu bietet sich beispielsweise der Einsatz als Puzzolan bei der Zementherstellung an.

Das rückgewonnene Eisen(III)-oxid und/oder Eisen(II,III)-oxid kann ebenfalls vorgelagerten Prozessen, in diesem Fall der Stahlherstellung beziehungsweise Hochofenprozessen der weiteren Verwendung zugeführt werden. Selbiges gilt für andere rückgewonnene Eisenoxide und für metallisches Eisen. Auch hierbei handelt es nicht um reines Material. Dies bietet sich insbesondere an, da die Stahlwerkschlacke bereits aus diesen Prozessen stammt und so oft eine räumliche Nähe vorhanden ist.

Bei der Verwendung im Stahlwerk kann auch der Sauerstoffbedarf beim Frischen gesenkt werden.

In ähnlicher Weise wie der SiO₂-reiche Reststoff, kann auch das belithaltige Material (2CaO·SiO₂), beispielsweise mit einem Anteil von mindestens 40 Masse% Belit, bevorzugt mindestens 50 Masse%, noch bevorzugter mindestens 60 Masse% der Zementherstellung zugeführt werden. Belit ist ein Bestandteil von Klinker und muss anderenfalls dort durch energieintensive Kalzinierungsprozesse erzeugt werden. In ähnlicher Weise kann auch ein Material, welches reich an anderen Calciumsilikate wie Alit, Wollastonit und/oder Rankinit ist, der Zementherstellung zugeführt werden, wobei der Gesamtanteil der Calciumsilikate mindestens 40 Masse%, bevorzugt mindestens 50 Masse%, noch bevorzugter mindestens 60 Masse% beträgt.

Grundsätzlich kann bereits vor Schritt A) metallisches Eisen und/oder Eisen(II,III)-oxid, sowie andere Verbindungen aus der Stahlwerksschlacke beispielsweise mittels einer Magnetabscheidung abgeschieden werden, so dass die Energie, welche zum Erwärmen der Stahlwerksschlacke verwendet werden muss, bereits deutlich reduziert ist. Auch wird so der Aufwand für die spätere Eisenabtrennung vermindert.

Die Erfindung wird nachfolgend anhand eines Ausführungsbeispiels und eines schematischen Ablaufdiagramms näher erläutert. In dieser Zeichnung zeigt:
- Fig. 1: ein schematisches Ablaufdiagramm des erfindungsgemäßen Verfahrens

In Fig. 1 ist ein schematisches Ablaufdiagramm einer möglichen Ausführungsform des erfindungsgemäßen Verfahrens dargestellt. Hierbei sind möglichen Schritte, die zuvor beschrieben wurden, miteinander kombiniert. Grundsätzlich ist es auch möglich, einzelne Schritte hierbei auszulassen.

In Schritt I wird Stahlwerksschlacke bereitgestellt. Diese weist im verfestigten Zustand verschiedene eisenhaltige Verbindungen, wie metallisches Eisen (Fe), Wüstit (Eisen(II)-oxid, FeO), Hämatit (Eisen(III)-oxid, Fe₂O₃), Magnetit (Eisen(II,III)-oxid, Fe₃O₄), Srebrodolskit (Ca₂Fe₂O₅, C₂F), Tetracalciumaluminatferrit (Brownmillerit, Ca₂(Al,Fe)₂O₅, C₄AF) auf. Umgerechnet auf Eisen(III)-oxid liegt der Eisengehalt durchschnittlich etwa bei 30%.

Die in Schritt I bereitgestellte Stahlwerkschlacke wird anschließend in Schritt II auf eine ausreichende Feinheit aufgemahlen, so dass sie beispielsweise eine spezifische Oberfläche nach BET von 0,1 m²/g, bevorzugt von 0,5 m²/g, insbesondere von 1,0 m²/g oder größer aufweist. Dieses Aufmahlen kann beispielsweise mit einer Vertikalwälzmühle erfolgen. Alternativ hierzu, kann die Stahlwerkschlacke bereits vor Schritt I als Granulat vorliegen, so dass sie nicht mehr weiter zerkleinert werden muss und Schritt II entfallen kann.

In einem Schritt **III** kann aus der aufgemahlenen beziehungsweise zerkleinerten Stahlwerkschlacke bereits elementares Eisen (Fe) sowie Eisen(II,III)-oxid (Fe₃O₄) mittels einer Magnetabscheidung abgetrennt werden. Diese beiden Bestandteile haben gute ferromagnetische Eigenschaften, so dass eine Magnetabscheidung möglich ist. Dies wird durch das Vorliegen in der beschriebenen Feinheit unterstützt, da die Materialien so meist nicht mehr mit anderen Phasen verwachsen sind. Auch dieser Schritt ist fakultativ.

Anschließend wird die Stahlwerksschlacke in Schritt IV erhitzt. Anstelle der bis jetzt beschriebenen Verfahrensschritte kann auch noch flüssige Schlacke aus vorgeschalteten Prozessen verwendet werden. Das Behandeln, wobei erstarrte Schlacke auch erhitzt wird, findet in normaler Atmosphäre, wie bei Umgebungsluft statt. Zusätzlich kann noch weitere Umgebungsluft eingeblasen werden. Wesentlich ist hierbei, dass eine Oxidationsreaktion in der Stahlwerksschlacke wie in Gleichung (1) beschrieben abläuft.

(1) 2FeO+½O₂→Fe₂O₃

Alternativ kann Fe₃O₄ entstehen:

(2) 3FeO+½O₂→Fe₃O₄

Hierbei kann das in der Luft vorkommende O₂ als Oxidationsmittel dienen. Alternativ oder zusätzlich kann die Stahlwerksschlacke aber auch mit andern Oxidationsmitteln wie H₂O₂ und andere Peroxide, Ozon, N₂O oder reinem Sauerstoff versetzt beziehungsweise behandelt werden.

Zusätzlich werden Hilfsstoffe, beispielsweise in Form von SiO₂ zugegeben. Diese Zugabe kann auch bereits in Schritt II erfolgen, so dass bei fester Schlacke während des Aufmahlens eine Homogenisierung stattfindet.

Durch die Zugabe von SiO₂ zur Schlacke läuft die in Gleichung (4) beschriebene Reaktionen ab:

(4) 2CaO·Fe₂O₃+SiO₂→2CaO·SiO₂+Fe₂O₃

Als SiO₂-Quelle kann hierbei Gesteinsmehl, beispielsweise aus Sandstein oder Quarzit, Steinkohlenflugasche, Sand, Silikastaub, Puzzolane und/oder gebrannter Ton, sowie der SiO₂-reiche Reststoff aus diesem Verfahren verwendet werden.

Für eine Abtrennung mittels eines Magnetabscheiders ist es vorteilhaft, wenn das Eisen(III)-oxid in Eisen(II,III)-oxid überführt wird, da dieses eine bessere Abtrennung mittels eines Magnetabscheiders ermöglicht. Daher kann ohne zusätzliches Abkühlen, die erhitzte Stahlwerksschlacke in Schritt V einer reduzierenden Atmosphäre ausgesetzt werden, so dass eine Umwandlung des Eisen(III)-oxides in Eisen(II,III)-oxid stattfindet, wie in Gleichung (3) beschrieben. Hierbei ist zu berücksichtigen, dass diese Reaktion als Oxidation in umgekehrter Richtung bereits in Schritt IV abgelaufen ist und Eisen(II,III)-oxid in Eisen(III)-oxid oxidiert wurde. Demnach kann dieser Schritt entfallen, wenn der Schlacke nur soviel Oxidationsmittel zugeführt wurde, dass hauptsächlich Magnetit und nur kaum oder kein Hämatit entstanden ist.

(3) 2 Fe₃O₄ +½O₂↔3Fe₂O₃

Anschließend wird in einem Schritt VI die Stahlwerksschlacke wieder abgekühlt, wobei die vorhandene Wärmeenergie rückgewonnen werden kann.

Aus der abgekühlten Schlacke kann in Schritt VIIa dann beispielsweise mittels eines Magnetabscheiders oder einer Dichtetrennung Eisen(II;III)-oxid und, sofern noch vorhanden, (Eisen(III)-oxid abgetrennt werden. Hierzu ist es vorteilhaft, wenn die abgekühlte Schlacke erneut aufgemahlen wird, so dass mit Eisen(II,III)-oxid verwachsene Belitbestandteile getrennt werden.

Die restliche Schlacke, die einen hohen Belitanteil aufweist, kann dann im Anschluss der Zementindustrie zur Verwendung als zusätzliche Hauptkomponente oder als Rohmehlbestandteil zugeführt werden.

Alternativ oder auch zusätzlich hierzu kann die Schlacke in Schritt VIIb weiter behandelt werden, in dem die Schlacke mit Wasser versetzt wird, so dass eine wässrige Suspension entsteht. Hierzu kann die behandelte Schlacke auch fein aufgemahlen werden, dies ist aber nicht zwingend notwendig. In die Suspension kann Luft oder ein anderes CO₂-haltiges Gas, beispielsweise Abluft aus der Stahlherstellung eingeblasen werden, wodurch sich der Belit und/oder andere Calciumsilikate wie beispielsweise Alit, Wollastonit und/oder Rankinit in Kalziumkarbonat (CaCO₃) und Siliciumdioxid (SiO₂) oder andere Reaktionsprodukte zersetzt. Hierbei findet eine Trennung des Belits von verwachsenen Eisenoxiden statt, so dass diese später leichter abgetrennt werden können. Die zugrundeliegende Reaktion ist in Gleichung (5) beschrieben.

(5) 2CaO·SiO₂ +2CO₂→2CaCO₃+SiO₂

Die ehemals mit anderen Phasen verwachsenen Eisenoxide können beispielsweise im Schritt VIII mittels Flotation weiter abgetrennt werden, wobei dieser Schritt auch simultan mit Schritt VIIb ausgeführt werden kann. Hierbei kann auch eine Abtrennung des SiO₂-reichen Reststoffes sowie des Kalziumkarbonats (CaCO₃) durchgeführt werden.

Das rückgewonnene Eisen sowohl in metallischer Form (Fe) wie auch in Form von Eisen(III)- beziehungsweise Eisen(II,III)-oxiden kann im Anschluss der Stahlherstellung erneut zugeführt werden. In ähnlicher Weise kann das Kalziumkarbonat (Ca-CO₃) ebenfalls der Stahlherstellung zugeführt werden, wodurch sich die dort benötigte Kalksteinmenge entsprechend reduziert.

Wie oben beschrieben, kann der gewonnene Belit direkt der Zementherstellung zugeführt werden. Selbiges gilt auch für den SiO₂-reichen Reststoff, welcher aber ebenfalls in Schritt II wiederverwendet werden kann. Ebenso können der CaCO₃-reiche Reststoff und die ungetrennte Mischung enthaltend SiO₂ und CaCO₃, der Zementherstellung als Rohmehlkomponente und/oder als alternativer Hauptbestandteil zugeführt werden.

Das in Schritt VIIb benötigte CO₂ stammt bevorzugterweise aus der Stahlproduktion und kann somit die Umweltbilanz bezüglich der CO₂-Produktion bei der Stahlherstellung deutlich verbessern, da es in diesem erfindungsgemäßen Prozess gebunden werden kann.

Das erfindungsgemäße Verfahren wird im Folgenden anhand eines konkreten Beispiels näher erläutert.

Für die Untersuchungen wurde eine Stahlwerksschlacke mit der folgenden Zusammensetzung verwendet, die mittels quantitativer Röntgenbeugung ermittelt wurde: 17% C₂F, 45% β-C₂S, 2% γ-C₂S, 5% CaO, 3% metallisches Eisen, 4% Portlandit, 24% Wüstit und 1% Magnetit. Die Angaben sind in Massenprozent angegeben und beziehen sich auf die kristallinen Bestandteile. Darüber hinaus sind noch amorphe Phasen enthalten, die jedoch nicht quantifiziert wurden. Dies gilt ebenso für die untenstehenden Analysenergebnisse, die ebenfalls mittels quantitativer Röntgenbeugung ermittelt worden.

Das Material wurde in einer Scheibenschwingmühle und anschließend in einer McCrone-Mühle unter Zugabe von Wasser aufgemahlen. Danach wurden die ferromagnetischen Bestandteile mit einem Dauermagneten in einer wässrigen Suspension abgetrennt und die Probe anschließend getrocknet. Die abgetrennte Menge betrug 5% des eingesetzten Materials. Das abgeschiedene Produkt bestand aus 6% C₂F, 4% β-C₂S, 73% metallischem Eisen, 7% Magnetit und 10% Wüstit. Es handelt sich demzufolge um ein eisenreiches Material mit geringen Verunreinigungen an CaO, SiO₂ und anderen Oxiden, welches aufgrund seiner Zusammensetzung für die Herstellung von Roheisen und Stahl verwendet werden kann.

Das nach der Magnetabscheidung verbliebene Material war wie folgt zusammengesetzt: 15% C₂F, 46% β-C₂S, 4% γ-C₂S, 3% Calcit, 1% metallisches Eisen, 4% Portlandit, 25% Wüstit und 2% Magnetit. Dieses Material enthält noch große Eisenmengen, allerdings nicht als metallisches Eisen. Das Eisen ist in verschiedenen Mineralphasen, insbesondere als C₂F und Wüstit gebunden. Beide Phasen sind nicht ferromagnetisch und lassen sich demzufolge kaum mit einem Magnetscheider abtrennen.

Um eine Abtrennung dieser Eisenmengen zu ermöglichen, wurde das Material mit einem Hilfsstoff (SiO₂-Feinstmehl Sikron SF 6000) in einem Verhältnis SiO₂:modifizierte Stahlwerksschlacke von 1:14 vermischt. Der SiO₂-Feinststoff bestand vollständig aus Cristobalit. Die beiden Stoffe wurden durch eine gemeinsame Mahlung in der Scheibenschwingmühle für 2 Minuten homogenisiert. Anschließend wurde ein Teil des Gemisches für 4 Stunden bei 1100°C in einem Muffelofen gebrannt. Dabei befand sich das Material in einem offenen Tiegel und hatte dadurch ständigen Kontakt mit der Atmosphäre und dem darin enthaltenen Sauerstoff.

Während der Hochtemperaturbehandlung kam es zu einer Sauerstoffaufnahme und chemischen Reaktionen. Nach der Abkühlung wurde die Phasenzusammensetzung mittels quantitativer Röntgenbeugung ermittelt. Diese betrug 6% C₂F, 48% β-C₂S, 4% γ-C₂S, 9% C₃A, 9% Rankinit, 3% Wüstit und 22% Magnetit. Demzufolge ist bei der thermischen Behandlung eine weitgehende Oxidation des Wüstit zu Magnetit erfolgt, da die Wüstitkonzentration von 23% auf 3% gesunken ist und die Magnetitkonzentration von 2% auf 22% gestiegen ist.

Gleichzeitig ist eine Umwandlung des C₂F in C₂S unter Verbrauch von Cristobalit und Freisetzung von Eisenoxid erfolgt, was ebenfalls zu einer Erhöhung der Magnetitkonzentration in der Probe beigetragen hat. Somit hat die thermische Behandlung nach Zugabe der Hilfsstoffe dazu geführt, dass ein Großteil des Eisens in einer Phase gebunden ist, die sich mittels Magnetscheidung abtrennen lässt. Offensichtlich war das Sauerstoffangebot nicht hoch genug für eine noch weitergehende Oxidation zu Hämatit. Weiterhin hat die Konzentration der Calciumsilikate in der Probe zugenommen, da die Belitkonzentration von 46% auf 52% gestiegen ist und die Rankinitkonzentration von 0% auf 9% zugenommen hat.

Nach der thermischen Behandlung ist ein Großteil des Eisens als Magnetit gebunden und kann abgetrennt werden. Um den Trennvorgang zu erleichtern, wurde das Material noch einmal in einer McCrone-Mühle unter Zugabe von Wasser für 5 Minuten aufgemahlen und anschließend mit CO₂ behandelt. Dazu wurden 5 Gramm der behandelten Stahlwerksschlacke in 400 ml Wasser gegeben und kontinuierlich gerührt unter gleichzeitiger Einleitung von CO₂ in das Becherglas mit der Probe. Die Phasentrennung wurde durch die Anwendung von Ultraschall und die Zugabe von Keimbildnern (CaCO₃, Merck) erleichtert. Nach einer Behandlungsdauer von 3 Stunden wurde die Probe filtriert, getrocknet und analysiert. Nach der Reaktion der modifizierten Stahlwerksschlacke mit Kohlendioxid enthielt das Material kein Belit mehr und an kristallinen Verbindungen konnten nur C₂F, Rankinit, Magnetit und Calcit nachgewiesen werden. Es werden auch andere Reaktionsprodukte wie amorphes SiO₂, Magnesiumkarbonat und Dolomit gebildet.

Die Abtrennung des Magnetits erfolgte mit einem Dauermagneten in einer wässrigen Suspension. Anschließend wurde eine Flotation zur Trennung von Calciumkarbonat und SiO₂ durchgeführt. Als Sammler wurde Dodecylamin und als Drücker wurde Stärke verwendet, wodurch es zu einem Aufsteigen des Calciumkarbonats mit den eingeleiteten Luftblasen und zu einem Absenken des SiO₂ und weiterer Phasen kam. Somit konnte das Calciumkarbonat oben und der SiO₂-reiche Reststoff unten entnommen werden und nach der Behandlung lagen diese getrennt vor und konnten getrocknet werden.

Mit dem erfindungsgemäßen Verfahren kann somit in einfacher und effizienter Weise Eisen aus Stahlwerksschlacke abgetrennt werden und sogar die weiteren Bestandteile zur Kostenreduktion von vorgeschalteten Verfahren verwendet werden. Zusätzlich ist mit dem erfindungsgemäßen Verfahren eine CO₂ Bindung möglich, wodurch die Umweltbilanz deutlich verbessert wird.

## Patentansprüche

1. Verfahren zum Behandeln von Stahlwerksschlacke mit den Schritten:
A) Bereitstellen von Stahlwerksschlacke, welche, wenn erstarrt, Eisen(II)-oxid (FeO) aufweist, und sofern erstarrt mit einer Feinheit so dass die Stahlwerkschlacke eine spezifische Oberfläche nach BET von 0,1 m² /g oder größer aufweist,
B) Behandeln der Stahlwerksschlacke bei einer Temperatur von mindestens 600°C unter Zuführung von Oxidationsmitteln und Hilfsstoffen,
wobei die Oxidationsmittel zumindest einen Teil des vorhandenes Eisen(II)-oxid (FeO) zu Eisen(III)-oxid (Fe₂O₃) und/oder Eisen(II,III)-oxid (Fe₃O₄) oxidieren und
wobei die Hilfsstoffe eine Bindung zumindest mit in der Stahlwerkschlacke vorhandenen und gebundenen Kalzium aus Kalzium-Eisen-Verbindung eingehen und dabei Eisen(III)-oxid (Fe₂O₃) und/oder Eisen(II,III)-oxid (Fe₃O₄) freisetzen und weiter der Anteil von 2CaO·SiO₂ (Belit) und/oder anderen Calciumsilikaten, wie Alit, Wollastonit und/oder Rankinit, in der behandelten Stahlwerksschlacke erhöht wird,
C) Abtrennen von Eisen(III)-oxid (Fe₂O₃) und/oder Eisen(II,III)-oxid (Fe₃O₄) aus der behandelten Stahlwerkschlacke.

2. Verfahren nach Anspruch 1,
**dadurch gekennzeichnet,**
**dass** das Verfahren des Weiteren aufweist:
D) weiteres Behandeln der mindestes 600°C warmen behandelten Stahlwerksschlacke in einer reduzierenden Atomsphäre mittels Zugabe von Reduktionsmitteln zur erhitzten, behandelten Stahlwerksschlacke zur Reduktion von Eisen(III)-oxid (Fe₂O₃) in Eisen(II, III)-oxid (Fe₃O₄).

3. Verfahren nach Anspruch 2,
**dadurch gekennzeichnet,**
**dass** Schritt D) nach Schritt B) und vor Schritt C) ausgeführt wird.

4. Verfahren nach einem der Ansprüche 1 bis 3,
**dadurch gekennzeichnet,**
**dass** die warme, behandelte Stahlwerksschlacke vor Schritt C) abgekühlt, verfestigt und zerkleinert, insbesondere aufgemahlen, wird so dass die abgekühlte, verfestigte und zerkleinerte Stahlwerkschlacke eine spezifische Oberfläche nach BET von 0,1 m²/g oder größer aufweist.

5. Verfahren nach einem der Ansprüche 1 bis 4,
**dadurch gekennzeichnet,**
**dass** das Abtrennen in Schritt C) basierend auf magnetischen Eigenschaften, der Dichte und/oder mittels Flotation erfolgt.

6. Verfahren nach einem der Ansprüche 1 bis 5,
**dadurch gekennzeichnet,**
**dass** das Verfahren des Weiteren aufweist:
E) Behandeln der behandelten Stahlwerksschlacke mit CO₂ um 2CaO·SiO₂ (Belit) und/oder andere Calciumsilikate, wie Alit, Wollastonit und/oder Rankinit, in CaCO₃ und SiO₂ und/oder entsprechende andere Reaktionsprodukte umzuwandeln.

7. Verfahren nach Anspruch 6,
**dadurch gekennzeichnet,**
**dass** Schritt E) in einer wässrigen Suspension abgekühlter, verfestigter und zerkleinerter Stahlwerksschlacke durchgeführt wird und
**dass** ein Gas, welches CO₂ aufweist, eingeblasen wird.

8. Verfahren nach Anspruch 6 oder 7,
**dadurch gekennzeichnet,**
**dass** das Verfahren des Weiteren aufweist:
F) Abtrennung von CaCO₃-reichem Material nach Schritt E), insbesondere mittels Flotation.

9. Verfahren nach einem der Ansprüche 6 bis 8,
**dadurch gekennzeichnet,**
**dass** das Gas, welches CO₂ aufweist, aus der Stahlherstellung stammt.

10. Verfahren nach Anspruche 8,
**dadurch gekennzeichnet,**
**dass** ein CaCO₃-reiches Material abgetrennt und/oder gewonnen wird und der Stahl- oder Roheisenherstellung oder der Zementherstellung zur weiteren Verwendung zugeführt wird.

11. Verfahren nach einem der Ansprüche 1 bis 10,
**dadurch gekennzeichnet,**
**dass** ein SiO₂-reiches Material abgetrennt und/oder gewonnen wird und der Zementherstellung zur weiteren Verwendung zugeführt wird.

12. Verfahren nach einem der Ansprüche 1 bis 11,
**dadurch gekenzeichnet**,
dass das rückgewonnene Eisen(III)-oxid (Fe₂O₃) und/oder Eisen(II,III)-oxid (Fe₃O₄) der Stahlherstellung und/oder Hochofenprozessen zur weiteren Verwendung zugeführt wird.

13. Verfahren nach einem der Ansprüche 1 bis 12,
**dadurch gekennzeichnet,**
**dass** ein 2CaO·SiO₂ (Belit)-reiches Material und/oder ein Material, welches reich an andere Calciumsilikate wie Alit, Wollastonit und/oder Rankinit ist, abgetrennt und/oder gewonnen wird und der Zementherstellung zur weiteren Verwendung zugeführt wird.

14. Verfahren nach einem der Ansprüche 1 bis 13,
**dadurch gekenzeichnet**,
dass vor Schritt A) in einem Schritt 0) die Stahlwerksschlacke mittels Mahlung und/oder Granulation auf die gewünschte Partikelgröße aufbereitet wird.

15. Verfahren nach einem der Ansprüche 1 bis 11,
**dadurch gekenzeichnet**,
dass in Schritt 0) oder nach Schritt A) metallisches Eisen (Fe) und/oder Eisen(II,III)-oxid (Fe₃O₄) aus der Stahlwerksschlacke abgetrennt werden.

## Claims

1. Method for treating steel mill slag having the steps:
A) providing steel mill slag, which, when solidified, has iron(II) oxide (FeO) and, if solidified, has a fineness such that the steel mill slag has a specific surface area according to BET of 0.1 m²/g or more;
B) treating the steel mill slag at a temperature of at least 600°C, while adding oxidizing agents and auxiliary agents,
wherein the oxidizing agents oxidize at least a part of the iron(II) oxide (FeO) present to iron(III) oxide (Fe₂O₃) and/or iron(II,III) oxide (Fe₃O₄) and wherein the auxiliary agents form a bond at least with calcium from calcium-iron compound present and bound in the steel mill slag and thereby release iron(III) oxide (Fe₂O₃) and/or iron(II,III) oxide (Fe₃O₄) and further increase the proportion of 2 CaO · SiO₂ (belite) and/or other calcium silicates, such as alite, wollastonite and/or rankinite, in the treated steel mill slag,
C) separating iron(III) oxide (Fe₂O₃) and iron(II, III) oxide (Fe₃O₄) out of the treated steel mill slag.

2. Method according to claim 1,
**characterized in that**
the method further includes:
D) further treating the steel mill slag treated at a temperature of at least 600°C in a reducing atmosphere by means of adding reducing agents to the heated, treated steel mill slag to reduce iron(III) oxide (Fe₂O₃) to iron(II, III) oxide (Fe₃O₄).

3. Method according to claim 2,
**characterized in that**
step D) is carried out after step B) and before step C).

4. Method according to any one of claims 1 to 3,
**characterized in that**
the warm, treated steel mill slag is cooled, solidified and crushed, in particular ground up, before step C) so that the cooled, solidified and crushed steel mill slag has a specific surface area according to BET of 0.1 m²/g or more.

5. Method according to any one of claims 1 to 4,
**characterized in that**
the separation in step C) is based on magnetic properties, density and/or by means of flotation.

6. Method according to any one of claims 1 to 5,
**characterized in that**
the method further includes:
E) treating the treated steel mill slag with CO₂ to convert 2 CaO · SiO₂ (belite) and/or other calcium silicates, such as alite, wollastonite and/or rankinite, into CaCO₃ and SiO₂ and/or other corresponding reaction products.

7. Method according to claim 6,
**characterized in that**
step E) is carried out in an aqueous suspension of cooled, solidified and crushed steel mill slag and
**in that** a gas, which contains CO₂, is injected.

8. Method according to claim 6 or 7,
**characterized in that**
the method further includes:
F) separating CaCO₃-rich material after step E), in particular by means of flotation.

9. Method according to any one of claims 6 to 8,
**characterized in that**
the gas, which contains CO₂, originates from steel production.

10. Method according to claim 8,
**characterized in that**
a CaCO₃-rich material is separated and/or recovered and fed into the steel or pig iron production process or cement production process for further utilization.

11. Method according to any one of claims 1 to 10,
**characterized in that**
an SiO₂-rich material is separated and/or recovered and fed into the cement production process for further utilization.

12. Method according to any one of claims 1 to 11,
**characterized in that**
the recovered iron(III) oxide (Fe₂O₃) and/or iron(II, III) oxide (Fe₃O₄) is fed into the steel production process and/or blast furnace processes for further utilization.

13. Method according to any one of claims 1 to 12,
**characterized in that**
a 2 CaO · SiO₂ (belite)-rich material and/or a material which is rich in other calcium silicates such as alite, wollastonite and/or rankinite is separated and/or recovered and fed into the cement production process for further utilization.

14. Method according to any one of claims 1 to 13,
**characterized in that**
before step A), in a step 0), the steel mill slag is prepared to the desired particle size by means of grinding and/or granulation.

15. Method according to any one of claims 1 to 11,
**characterized in that**
in step 0) or after step A) metallic iron (Fe) and/or iron(II, III) oxide (Fe₃O₄) are separated from the steel mill slag.

## Revendications

1. Procédé de traitement de laitier d'aciérie comprenant les étapes suivantes :
A) la fourniture de laitier d'aciérie qui, lorsqu'il est solidifié, présentent de l'oxyde de fer (II) (FeO) et, s'il est solidifié, possède une finesse telle que le laitier d'aciérie présente une surface spécifique selon **BET de** 0,1 m²/g ou plus ;
B) le traitement du laitier d'aciérie à une température d'au moins 600 °C avec addition d'agents oxydants et d'adjuvants,
les agents oxydants oxydant au moins une partie de l'oxyde de fer (II) (FeO) présent en oxyde de fer (III) (Fe₂O₃) et/ou en oxyde de fer (II, III) (Fe₃O₄) et
les adjuvants établissant une liaison au moins avec le calcium présent et lié dans le laitier d'aciérie à partir d'un composé de calcium et de fer, et libérant ainsi de l'oxyde de fer (III) (F₂O₃) et/ou de l'oxyde de fer (II, III) (Fe₃O₄), et la proportion de 2CaO·SiO₂ (bélite) et/ou d'autres silicates de calcium, tels que l'alite, la wollastonite et/ou la rankinite, dans le laitier d'aciérie traité étant en outre augmentée,
C) la séparation d'oxyde de fer (III) (F₂O₃) et/ou d'oxyde de fer (II, III) (Fe₃O₄) du laitier d'aciérie traité.

2. Procédé selon la revendication 1,
**caractérisé en ce que**
le procédé présente en outre :
D) le traitement supplémentaire du laitier d'aciérie traité chaud à au moins 600 °C dans une atmosphère réductrice par ajout d'agents réducteurs au laitier d'aciérie traité chauffé pour la réduction d'oxyde de fer (III) (F₂O₃) en oxyde de fer (II, III) (Fe₃O₄).

3. Procédé selon la revendication 2,
**caractérisé en ce que**
l'étape D) est exécutée après l'étape B) et avant l'étape C).

4. Procédé selon l'une quelconque des revendications 1 à 3,
**caractérisé en ce que**
le laitier d'aciérie traité chaud est, avant l'étape C), refroidi, solidifié et broyé, notamment meulé, de telle sorte que le laitier d'aciérie refroidi, solidifié et broyé présente une surface spécifique selon BET de 0,1 m²/g ou plus.

5. Procédé selon l'une quelconque des revendications 1 à 4,
**caractérisé en ce que**
la séparation à l'étape C) est effectuée sur la base de propriétés magnétiques, de la densité et/ou par flottation.

6. Procédé selon l'une quelconque des revendications 1 à 5,
**caractérisé en ce que**
le procédé présente en outre :
E) le traitement du laitier d'aciérie traité avec du CO₂ pour convertir 2CaO·SiO₂ (bélite) et/ou d'autres silicates de calcium, tels que l'alite, la wollastonite et/ou la rankinite, en CaCO₃ et SiO₂ et/ou d'autres produits de réaction correspondants.

7. Procédé selon la revendication 6,
**caractérisé en ce que**
l'étape E) est réalisée dans une suspension aqueuse de laitier d'aciérie refroidi, solidifié et broyé, et
**en ce qu'**un gaz présentant du CO₂ est injecté.

8. Procédé selon la revendication 6 ou 7,
**caractérisé en ce que**
le procédé présente en outre :
F) la séparation de matière riche en CaCO₃ après l'étape E), notamment par flottation.

9. Procédé selon l'une quelconque des revendications 6 à 8,
**caractérisé en ce que**
le gaz présentant du CO₂ provient de la production d'acier.

10. Procédé selon la revendication 8,
**caractérisé en ce qu'**
une matière riche en CaCO₃ est séparée et/ou récupérée et amenée à la production d'acier ou de fonte ou à la production de ciment pour une utilisation ultérieure.

11. Procédé selon l'une quelconque des revendications 1 à 10,
**caractérisé en ce qu'**
une matière riche en SiO₂ est séparée et/ou récupérée et amenée à la production de ciment pour une utilisation ultérieure.

12. Procédé selon l'une quelconque des revendications 1 à 11,
**caractérisé en ce que**
l'oxyde de fer (III) (F₂O₃) et/ou l'oxyde de fer (II, III) (Fe₃O₄) récupérés sont amenés à la production d'acier et/ou à des processus de haut fourneau pour une utilisation ultérieure.

13. Procédé selon l'une quelconque des revendications 1 à 12,
**caractérisé en ce qu'**
une matière riche en 2CaO·SiO₂ (bélite) et/ou une matière riche en autres silicates de calcium tels que l'alite, la wollastonite et/ou la rankinite est séparée et/ou récupérée, et amenée à la production de ciment pour une utilisation ultérieure.

14. Procédé selon l'une quelconque des revendications 1 à 13,
**caractérisé en ce qu'**
avant l'étape A), dans une étape 0), le laitier d'aciérie est préparé au moyen d'un meulage et/ou d'une granulation jusqu'à la taille de particule souhaitée.

15. Procédé selon l'une quelconque des revendications 1 à 11,
**caractérisé en ce qu'**
à l'étape 0) ou après l'étape A), du fer métallique (Fe) et/ou de l'oxyde de fer (II, III) (Fe₃O₄) sont séparés du laitier d'aciérie.
